# FASCICULE DE BREVET EUROPEEN

(11) **EP 0 160 608 B1**
(45) Date de publication et mention de la délivrance du brevet: **30.03.1988**
(21) Numéro de dépôt: 85420030.0
(22) Date de dépôt: 21.02.1985
(51) Int. Cl.: D06C 23/04

(54) **Procédé de gaufrage d'une matière textile**
Verfahren zum Prägen von textilem Material
Method for embossing a textile material

(30) Priorité: 15.03.1984 FR 8404234
(43) Date de publication de la demande: 06.11.1985
(73) Titulaire: CORBIERE S.A., Société dite:, F-69890 La Tour De Salvagny (FR)
(72) Inventeur: Corbiere, Claude, F-69890 La Tour De Salvagny (FR)
(74) Mandataire: Laurent, Michel

(56) Documents cités:
- US-A- 3 425 110
- US-A- 3 922 404

## Description

L'invention concerne un nouveau procédé pour donner du relief dans plusieurs directions à une étoffe textile.

Il est bien connu de réaliser des étoffes plissées longitudinalement (sens chaîne) ou transversalement (sens trame). L'invention vise un nouveau procédé permettant de réaliser des effets de relief dans plusieurs directions, c'est-à-dire aussi bien dans la direction chaîne que dans la direction trame.

Le procédé selon l'invention pour donner du relief dans plusieurs directions à une étoffe textile, se caractérise en ce qu'il consiste:
de manière connue, à enrouler cette étoffe sur un tube support,
puis, à retirer ledit tube support,
ensuite, à comprimer l'enroulement dans la direction longitudinale dudit support,
enfin, à fixer l'enroulement ainsi comprimé.

Avantageusement, en pratique:
l'enroulement est formé par une pluralité de spires superposées enroulées les unes sur les autres sous une tension usuelle;
une fois que l'enroulement est terminé, on introduit dans le tube support un mandrin rigide dont le diamètre extérieur est notablement inférieur au diamètre intérieur dudit support, puis l'on retire ce tube support et on comprime alors l'enroulement dans le sens longitudinal, c'est-à-dire le long de l'axe dudit mandrin;
on comprime longitudinalement l'enroulement en le serrant sur ses deux flancs, par exemple en appliquant une force à des plaques coulissant sur le mandrin rigide;
on fixe les déformations ainsi communiquées à la vapeur humide chaude, notamment à l'étuve, puis on déroule l'étoffe pour la présenter de façon conventionnelle;
dans une variante, on enroule le tissu sur le support rigide en intercalant entre chaque spire un élément intercalaire compressible, tel que par exemple un matériau en feuille de mousse plastique; avantageusement, cette mousse présente une face thermocollante, de sorte que lors du traitement, cette face adhère à l'étoffe et conduise à un produit doublé de mousse;
l'étoffe est un tissu chaîne et trame en fibres synthétiques;
dans une autre variante, l'enroulement initial après avoir été retiré du tube support est disposé librement en S autour d'une pluralité impaire de barres parallèles dont deux seulement sont enveloppées par l'intérieur dudit enroulement, alors que les autres sont enveloppées par l'extérieur de cet enroulement qui les entoure alors en double épaisseur;
dans une autre variante, l'enroulement initial, après avoir été retiré du tube support, est disposé librement autour d'une pluralité de paires de barres enveloppées alternativement par l'intérieur puis par l'extérieur dudit enroulement en une simple épaisseur;
dans une autre variante, l'enroulement initial, après avoir été retiré du tube support est placé dans un tube pour être comprimé longitudinalement;
l'étoffe est un tissu chaîne et trame en fibres naturelles enduites de résine lui permettant de lui conférer un caractère thermoplastique;
les étoffes, notamment les tissus traités de la sorte, se caractérisent par une succession de motifs en relief en forme de losanges ou de pointes de diamant, disposés dans plusieurs directions, aussi bien en chaîne qu'en trame, les dimensions de ces reliefs pouvant être ou non variables le long de la chaîne et pouvant être ou non homogènes.

Si on utilise un tube support unique, plus le rayon de courbure dudit tube est faible, plus les motifs auront des petites dimensions et seront hétérogènes du début à la fin de la pièce. En revanche, si le rayon de courbure est grand, le motif sera long et sensiblement homogène du début à la fin de la pièce.

Dans une variante, si l'on désire des motifs petits et homogènes du début à la fin de la pièce, on utilise une pluralité d'axes de petit diamètre autour desquels on dispose ledit enroulement obtenu sur un mandrin initial de grand diamètre après avoir retiré ledit support initial. Selon la disposition des axes, on obtient alors des motifs réguliers ou irréguliers.

La manière dont l'invention peut être réalisée et les avantages qui en découlent ressortiront mieux des exemples de réalisation qui suivent donnés à titre indicatif mais non limitatif.

### Exemple 1

Sur un tube en matière plastique creux de diamètre extérieur: 40 mm, on enroule cinquante mètres d'un tissu de largeur 160 cm chaîne et trame en fils de polyester, armure tafetas, pesant 65 grammes/mètre linéaire.

On effectue cet enroulement à une tension normale pour ce type d'opération. On obtient ainsi un enroulement moyennement dur.

Une fois l'enroulement terminé, on place dans le tube un second tube en inox de diamètre extérieur: 30 mm, puis on retire le premier tube.

On introduit sur ce second tube des bagues coulissantes à chacune des extrémités. On rapproche ensuite fortement au maximum ces bagues coulissantes qui prennent appui sur les flancs de l'enroulement et compriment ainsi celui-ci dans le sens longitudinal le long de la génératrice du second mandrin. Lorsque la compression maximum de l'enroulement est obtenue, on verrouille les bagues coulissantes par des goupilles.

On place ensuite l'enroulement ainsi comprimé pendant trente minutes dans une étuve de vapeur saturante à 140°C.

Après refroidissement et déroulement, on obtient un tissu présentant une série de reliefs dans toutes les directions qui rappelle des losanges ou des pointes de diamant. Les dimensions de ces figures et de ces déformations sont croissantes de l'intérieur de l'enroulement vers l'extérieur de celui-ci, en fonction de l'augmentation du diamètre de l'enroulement. On obtient ainsi des effets nouveaux et originaux par cette géométrie qui varie du début à la fin de la pièce.

### Exemple 2

On répète l'exemple précédent en remplaçant le premier tube support par un tube rigide en tôle d'acier. Cette tôle est fendue sur une génératrice. Ce tube ainsi fendu a une circonférence extérieure d'un mètre.

Une fois qu'on a réalisé l'enroulement des cinquante mètres du même tissu, on place sur chaque extrémité de ce tube une plaque rigide percée d'un trou dont le diamètre (32 cm) correspond au diamètre extérieur du tube. On comprime ensuite cet enroulement sur ses deux flancs. La compression ainsi donné provoque la réduction du diamètre du tube support et l'écrasement longitudinal des spires.

On fixe dans les mêmes conditions qu'à l'exemple 1, c'est-à-dire à l'étuve humide à 140 °C.

Par suite du grand rayon de courbure du tube support initial, le motif obtenu présente de plus grandes dimensions qu'à l'exemple 1. En revanche, du début à la fin de la pièce, le motif obtenu est sensiblement homogène.

### Exemple 3

On réalise en enroulement dans les mêmes conditions qu'à l'exemple 2. Une fois l'enroulement obtenu, on enlève le tube support fendu sur sa génératrice et on dispose cet enroulement replié en quinconce autour de cinq axes rigides parallèles fixés sur une plaque.

Cet enroulement initial est disposé librement en S autour de ces barres qui sont enveloppées deux par l'intérieur de l'enroulement et trois par l'extérieur de celui-ci en double épaisseur.

On comprime ensuite longitudinalement l'empilement en forme de S ainsi obtenu. On fixe la déformation dans les mêmes conditions qu'à l'exemple 1.

Les motifs obtenus sont sensiblement homogènes du début à la fin de l'étoffe et sont formés par un succession de petits, puis de moyens, et enfin de gros motifs, l'ensemble se répétant de façon homogène du début à la fin de la pièce.

### Exemple 4

On réalise un enroulement dans les mêmes conditions qu'à l'exemple 2.

Après avoir retiré le tube support rigide fendu, l'enroulement obtenu est disposé en sinusoïde autour de douze barres parallèles disposées en quinconce de part et d'autre d'un cercle de rayon de 120 cm. Ces barres sont alternativement placées à l'extérieur, puis à l'intérieur de ce cercle. Les barres extérieurs sont enveloppées par l'intérieur de l'enroulement, alors que les barres intérieures sont enveloppées par l'extérieur de cet enroulement.

On comprime ensuite longitudinalement l'empilement en couronne ainsi obtenu.

On fixe dans les mêmes conditions qu'à l'exemple 1.

On obtient ainsi non seulement des motifs homogènes du début à la fin de la pièce, mais en outre et surtout, des motifs fins et réguliers et une ondulation longitudinale régulière des tissus qui lui confère un gonflant supplémentaire et original.

Les étoffes traitées selon l'invention sont comme déjà dit avantageusement, en fibres synthétiques, c'est-à-dire en fibres thermoplastiques de manière à présenter un effet permanent. Ces étoffes à reliefs peuvent donc être utilisées avec succès en habillement, en ameublement, en décoration, notamment pour la fabrication de revêtements muraux.

## Revendications

1. Procédé pour donner du relief dans plusieurs directions à une étoffe textile, caractérisé en ce qu'il consiste:
de manière connue, à enrouler cette étoffe sur un tube support;
puis, à retirer ledit support;
ensuite, à comprimer l'enroulement longitudinalement selon l'axe dudit support;
enfin, à fixer l'enroulement ainsi comprimé.

2. Procédé selon la revendication 1, caractérisé en ce que l'enroulement est formé d'une pluralité de spires superposées, enroulées sous une tension usuelle.

3. Procédé selon la revendication 2, caractérisé en ce que on enroule l'étoffe sur le support rigide en intercalant entre chaque spire un élément intercalaire compressible.

4. Procédé selon la revendication 1, caractérisé en ce que une fois que l'enroulement est terminé, on introduit dans le tube support un second mandrin rigide dont le diamètre extérieur est notablement inférieur au diamètre intérieur du tube support, puis on retire le tube support initial et on comprime longitudinalement l'enroulement le long de l'axe du second mandrin en appliquant une force de serrage à chacun des flancs de l'enroulement.

5. Procédé selon la revendication 1, caractérisé en ce que après avoir retiré le tube support rigide, l'enroulement initial est disposé librement en S autour d'une pluralité impaire de barres dont deux au moins sont enveloppées par l'intérieur dudit enroulement, alors que les autres sont enveloppées par l'extérieur de cet enroulement qui entoure alors lesdites barres en double épaisseur.

6. Procédé selon la revendication 1, caractérisé en ce que l'enroulement initial est disposé librement autour d'une pluralité de paires de barres parallèles enveloppées alternativement par l'intérieur, puis par l'extérieur dudit enroulement en simple épaisseur.

7. Procédé selon la revendication 1, caractérisé en ce que le tube support initial est formé par un tube élastique gonflé.

8. Procédé selon la revendication 1, caractérisé en ce que, après avoir retiré le tube support initial

9. Procédé selon la revendication 1, caractérisé 9. Procédé revendication 1, caractérisé en ce que l'on fixe thermiquement la déformation communiquée à l'enroulement par passage à l'étuve humide.

## Patentansprüche

1. Verfahren, um einem Textilstoff ein Relief in verschiedenen Richtungen zu geben, dadurch gekennzeichnet, dass es beschreibt:
nach bekannter Art, durch Aufrollen dieses Stoffes auf eine tragende Rolle;
dann durch Zurückziehen des gleichen;
anschliessend durch Pressen des aufgerollten Stoffes longitudinal gemäss der tragenden Achse;
dann Fixieren der so gepressten Wicklung.

2. Verfahren gemäss dem Anspruch 1, dadurch gekennzeichnet, dass der aufgerollte Stoff aufgrund einer Vielzahl von übereinanderliegenden Windungen unter einem gebräuchlichen Druck geformt wurde.

3. Verfahren gemäss dem Anspruch 2, dadurch gekennzeichnet, dass man den Stoff auf einen festen Zylinder aufrollt und zwischen jede Windung einen drückbaren Gegenstand einschiebt.

4. Verfahren gemäss dem Anspruch 1, dadurch gekennzeichnet, dass, nachdem man das Aufrollen beendet hat, führt man in den tragenden Zylinder einen zweiten starren Dorn ein, so dass der äussere Durchmesser beachtlich geringer als der innere Durchmesser der tragenden Rolle ist, dann entfernt man die anfänglich tragende Rolle und presst die Wicklung longitudinal entlang der Achse des zweiten Dorns durch Anlegen einer starken Kraft (drückenden) an jede Seite der Wicklungen.

5. Verfahren gemäss dem Anspruch 1, dadurch gekennzeichnet, dass, nachdem die tragende Rolle entfernt wurde, die anfängliche Wicklung so nach einem S um eine ungerade Vielzahl von Stangen angeordnet ist, von denen mindestens zwei durch das Innere der sogenannten Wicklung eingehüllt sind, während die anderen durch das Äussere dieser Wicklung eingehüllt sind, welche die besagten Stangen in doppelter Stärke umschliessen.

6. Verfahren gemäss dem Anspruch 1, dadurch gekennzeichnet, dass die anfängliche Wicklung um eine Vielzahl von parallelen Stangenpaaren angeordnet ist, abwechselnd eingeschlossen durch das Innere, dann durch das Äussere der sogenannten Wicklung in einfacher Stärke.

7. Verfahren gemäss dem Anspruch 1, dadurch gekennzeichnet, dass der anfängliche Zylinder durch eine elastisch gespannte Rolle dargestellt wird.

8. Verfahren gemäss dem Anspruch 1, dadurch gekennzeichnet dass gegeoen, um longitudinal gepressrzu weraen.

9. Verfahren gemäss dem Anspruch 1, dadurch gekennzeichnet, dass man die damit verbundene Verformung thermisch in einer Feucht-Trockenkammer fixiert.

## Claims

1. Process for giving relief in several directions to a textile cloth, characterized by consisting in: in a known manner, winding this cloth into a roll on a support tube;
then, withdrawing said tube;
thereafter, compressing the cloth roll longitudinally along the axis of the said tube;
and finally, fixing the cloth roll thus compressed.

2. Process according to claim 1, wherein the cloth roll comprises a plurality of superposed wraps wound on one another under a usual tension.

3. Process according to claim 2, wherein the cloth is wound on a rigid support by interposing between each wrap a compressible interposed element.

4. Process according to claim 1, wherein one the roll is terminated, a rigid mandrel is introduced into the support tube, the outer diameter of said mandrel being notably less than the inner diameter of said support, then this support is withdrawn and the roll is compressed along the axis of the second mandrel by tightening it on its two edges.

5. Process according to claim 1, wherein after having withdrawn the rigid support tube, the initial roll is disposed freely in S form about a plurality of odd number of bars, of which at least two are enveloped by the interior of said roll, while the others are enveloped by the exterior of this roll which then surrounds said bars in double thickness.

6. Process according to claim 1, wherein the initial roll is freely disposed about a plurality of pairs of parallel bars enveloped alternatively by the interior, then by the exterior of said roll in one single thickness.

7. Process according to claim 1, wherein the initial support tube is constituted by an elastic inflated tube.

8. Process according to claim 1, wherein the initial roll, after having been withdrawn from the support tube, is placed in a tube to be compressed lingitudinally.

9. Process according to claim 1, wherein the deformations communicated to the roll are set by hot wet steam.
